# EUROPÄISCHE PATENTSCHRIFT

(11) **EP 0 034 761 B1**
(45) Veröffentlichungstag und Bekanntmachung des Hinweises auf die Patenterteilung: **05.06.1985**
(21) Anmeldenummer: 81100963.8
(22) Anmeldetag: 11.02.1981
(51) Int. Cl.: C23C 16/00

(54) **Verfahren zur Oberflächenvergütung von Maschinenteilen und Schneidwerkzeugen aus Eisenlegierungen**
Method for the surface improvement of machine parts and cutting tools of ferrous alloys
Procédé d'amélioration superficielle de pièces de machines ou d'outils de coupe en alliages ferreux

(30) Priorität: 11.02.1980 PL 221929
(43) Veröffentlichungstag der Anmeldung: 02.09.1981
(73) Patentinhaber: Politechnika Lodzka, 90-924 Lodz (PL)
(72) Erfinder: Has, Zdzislaw, Lodz (PL)
(74) Vertreter: Hansen, Bernd, Dr. Dipl.-Chem.

## Beschreibung

Die Erfindung betrifft die Oberflächenvergütung von aus Eisenlegierungen hergestellten Maschinenteilen und Schneidwerkzeugen.

Aus der polnischen Patentschrift Nr. 72531 ist eine chemisch-thermische Bearbeitungsmethode von Maschinenteilen bekannt, bei weicher man die zu bearbeitenden Teile in ein abgeschlossenes Gefäß einbringt, in welchem eine Atmosphäre aus partiell zerlegtem Ammoniak und Schwefeldämpfen vorliegt.

In dieser Atmosphäre bleiben die zu behandelnden Teile so lange, bis sich auf der Oberfläche eine verschleiß- und abriebfeste Schicht gebildet hat.

Bei dem in der polnischen Patentschrift Nr. 100 621 beschriebenen Verfahren wendet man Ammoniak oder Ammoniak mit den im Nitrierhärtungsverfahren anzuwendenden Gaszusätzen in einem Temperaturbereich von 420 bis 700 °C und bei einem Druck von 1,3 -10⁻⁴ bis 100 kPa (10-³⁻750 Torr) an.

Aus « Chemical Abstracts", Bd. 64, 1966, Sp. 3120b ist das Sulfatisieren und Nitrieren von Werkstücken aus Eisen bekannt. Das Verfahren kann entweder einstufig durch gleichzeitiges Sulfonieren und Nitrieren in einer Gasmischung aus Schwefelwasserstoff und Ammoniak oder zweistufig durch Sutfonieren in einer Schwe- - felwasserstoffatmosphäre und einer anschließenden Nitrierung in einer Ammoniakatmosphäre durchgeführt werden.

Aufgabe der Erfindung ist es, ein vorteilhaftes zweistufiges Nitrierhärtungsverfahren für die Vergütung der Oberflächen von Maschinenteilen und Schneidwerkzeugen zu zeigen.

Die Erfindung betrifft ein Verfahren zur Oberflächenvergütung von aus Eisenlegierungen. hergestellten Maschinenteilen und Schneidwerkzeugen durch Behandeln mit schwefelhaltigen Gasen und Nitrierhärten in einer Ammoniakatmosphäre, bei dem man die zu behandelnden Maschinenteile und Schneidwerkzeuge in ein Gefäß einbringt, das dadurch gekennzeichnet ist, daß man die zu behandelnden Teile erwärmt und den in dem Gefäß herrschenden Druck gegebenenfalls verringert und dann für 5 Sekunden bis 60 Minuten in das Gefäß Schwefeldämpfe einbringt, daß man die zu behandelnden Teile dann einem zweiphasigen Nitrierhärtungsverfahren in einer Ammoniakatmosphäre oder in einer Ammoniak und bekannte Gaszusätze enthaltenden Atmosphäre unterwirft, wobei das Nitrierhärtungsverfahren in der ersten Phase bei einem mindestens zehnmal niedrigeren Druck und einer fünfmal längeren Zeit als in der zweiten Phase des Nitrierhärtungsverfahrens vorgenommen wird, in welcher der Druck der Behandlungsatmosphäre niedriger als 107 kPa (800 Torr) ist.

Der in das Gefäß eingeführte Schwefel bildet auf der Oberfläche der Maschinenteile eine dünne Eisen (3) sulfidschicht, durch welche der Nitrierhärtungsprozeß der Teile beschleunigt wird.

In der ersten Nitrierhärtungsphase wird eine dicke Schicht von hoher Härte erzeugt, während in der zweiten Nitrierhärtungsphase eine dünne Schicht der γ- oder e-Phasen mit Eisen (3) sulfid gebildet wird.

Diese dünne Schicht wirkt einem Festfressen von Maschinenelementen beim Anfahren der Maschine entgegen.

Die Erfindung wird in den nachfolgenden Beispielen näher erläutert :

### Beispiel 1

Ein aus Werkzeugstahl hergestellter Nocken wird in ein Gefäß eingebracht und dort in einer Ammoniakatmosphäre und bei einem Druck von 87 kPa (650 Torr) auf 200 °C erwärmt. Nach Erreichen der Temperatur von 200 °C werden in das Gefäß mittels eines Spezialaufsatzes Schwefeldämpfe eingeleitet und die Temperatur im Inneren des Gefäßes auf 570 °C erhöht.

Die Temperatur von 570 °C und ein Druck von .6,7 kPa (50 Torr) in der Ammoniakatmosphäre wird drei Stunden aufrechterhalten. Dann wird der Druck der Ammoniakatmosphäre bis auf 67 kPa (500 Torr) erhöht und dann im Laufe von 15 Minuten Schwefeldämpfe in das Gefäß eingeführt. Dann wurde die Zufuhr von Schwefeldämpfen gestoppt und das Gefäß wurde aus dem Ofenraum entnommen und in einen Abkühlraum gestellt.

Nach dieser thermisch-chemischen Behandlung hatte der Nocken eine 75 mm dicke Schicht mit einer Härte von etwa 1 100 HV05. Diese Schicht ist zur Übertragung von hohen Oberflächendrücken fähig,

Der so behandelte Nocken hatte auch eine Schicht der Phase e mit Eisen (3) sulfiden in einer Dicke von 3 µm, wodurch die Oberflächenschichten des Nockens gegen ein Festfressen, insbesondere während der Einlaufperiode geschützt wird.

### Beispiel 2

Für die Übertragung großer Momente verwendete Zahnräder aus einem Chrom-Molybdän-Aluminiumstahl wurden in ein Gefäß in eine Ammoniakatmosphäre eingebracht und dort bei einem Druck von 87 kPa (650 Torr) auf 200 °C erwärmt.

Nach Erreichen der Temperatur in dem Gefäß von 200 °C wurde mittels eines speziellen Aufsatzes auf das Gefäß Schwefeldämpfe eingeleitet, bis die Temperatur im Inneren des Gefäßes 540 °C betrug. Bei dieser Temperatur wurde die Schwefelzufuhr abgestoppt und der Ammoniakdruck im Gefäß auf 4 kPa (30 Torr) erniedrigt. Unter diesen Bedingungen wurde das Fil- trierhärtungsver^{f}ahren 30 Stunden betrieben.

Nach Beendigung des Nitrierhärtungsverfahrens wurde der Druck in dem Gefäß auf 101,3 kPa (760 Torr) erhöht und dann wurde das Gefäß aus dem Ofenraum herausgenommen.

Die so thermisch-chemisch behandelten Zahnräder hatten eine 400 µm dicke Schicht einer Härte von 1 050 HV05 sowie eine Schicht der e-Phase mit einer Dicke von 5 µm.

### Beispiel 3

Aus Werkzeugstahl hergestellte Fräser wurden in ein Gefäß in einer Ammoniakatmosphäre eingebracht und dort bei einem Druck von 87 kPa (650 Torr) auf eine Temperatur von 150°C erwärmt. Nach Erreichen einer Temperatur von 150°C wurde mittels eines speziellen Aufsatzes Schwefeldämpfe in das Gefäß eingeleitet, bis die Temperatur 560 °C im Inneren des Gefäßes betrug. Dann wurde die Schwefelzufuhr abgestoppt und der Ammoniakdruck in dem Gefäß auf 2,7 kPa (20 Torr) erniedrigt. Unter diesen Bedingungen wurde das Nitrierhärtungsverfahren 30 Stunden durchgeführt.

Nach Beendigung des Nitrierhärtungsverfahrens wurde das Gefäß aus dem Ofen entnommen und in einen Abkühlraum gebracht.

Die Fräser hatten nach dieser thermisch-chemischen Behandlung eine Oberflächenschicht von 100 f.Lm mit einer Härte von 1 150 HV05 sowie eine e-Phase mit einer Dicke von 3 µm.

## Patentansprüche

Verfahren zur Oberflächenvergütung von aus Eisenlegierungen hergestellten Maschinenteilen und Schneidwerkzeugen durch Behandeln mit schwefelhaltigen Gasen und Nitrierhärten in einer Ammoniakatmosphäre, bei dem man die zu behandelnden Maschinenteile und Schneidwerkzeuge in ein Gefäß einbringt, dadurch gekennzeichnet, daß man die zu behandelnden Teile erwärmt und den in dem Gefäß herrschenden Druck gegebenenfalls verringert und dann für 5 Sekunden bis 60 Minuten in das Gefäß Schwefeldämpfe einbringt, daß man die zu behandelnden Teile dann einem zweiphasigen Nitrierhärtungsverfahren in einer Ammoniakatmosphäre oder in einer Ammoniak und bekannte Gaszusätze enthaltenden Atmosphäre unterwirft, wobei das Nitrierhärtungsverfahren in der ersten Phase bei einem mindestens zehnmal niedrigeren Druck und einer fünfmal längeren Zeit als in der zweiten Phase des Nitrierhärtungsverfahrens vorgenommen wird, in welcher der Druck der Behandlungsatmosphäre niedriger als 107 kPa (800 Torr) ist.

## Claims

A method for the surface hardening of machine parts and cutting tools made from ferrous alloys by treatment with sulphurous gases and nitriding in an ammonia atmosphere, wherein the machine parts and cutting tools to be treated are brought into a vessel, characterized in that the parts to be treated are heated and the pressure prevailing in the vessel reduced if necessary and then sulphur vapors brought into the vessel for 5 seconds to 60 minutes, that the parts to be treated are then subjected to a two-phase nitriding process in an ammonia atmosphere or in an atmosphere containing ammonia and known gas additives, the nitriding process in the first phase being performed at a pressure at least ten times lower and five times longer than in the second phase of the nitriding process in which the pressure of the treatment atmosphere is lower than 107 kPa (800 Torr).

## Revendications

Procédé pour améliorer la surface de pièces de machines et d'outils de coupe en alliages ferreux par traitement avec des gaz contenant du soufre et nitruration dans une atmosphère d'ammoniac, selon lequel on introduit les pièces de machines et outils de coupe à traiter dans un récipient, caractérisé en ce que l'on chauffe les pièces à traiter et on réduit éventuellement la pression régnant dans le récipient, puis on introduit pendant 5 secondes à 60 minutes des vapeurs de soufre dans le récipient, que l'on soumet les pièces après cela à une nitruration en deux phases dans une atmosphère d'ammoniac, ou dans une atmosphère contenant de l'ammoniac et des additifs gazeux connus, la première phase de nitruration s'effectuant à une pression au moins dix fois plus faible et une durée cinq fois plus longue que la seconde phase de nitruration, ou la pression de l'atmosphère de traitement est inférieure à 107 kPa (800 Torr).
